# EUROPÄISCHE PATENTSCHRIFT

(11) **EP 2 266 810 B1**
(45) Veröffentlichungstag und Bekanntmachung des Hinweises auf die Patenterteilung: **16.10.2013**
(21) Anmeldenummer: 10006117.5
(22) Anmeldetag: 12.06.2010
(51) Int. Cl.: B41M 1/40, B41M 3/00

(54) **Verfahren und Herstellung einer bedruckten dreidimensional gekrümmten Kunststoffscheibe**
Method and production of a printed three-dimensional curved plastic panel
Procédé et fabrication d'une plaque en matière synthétique tridimensionnelle imprimée et incurvée

(30) Priorität: 25.06.2009 DE 102009030341
(43) Veröffentlichungstag der Anmeldung: 29.12.2010
(73) Patentinhaber: Bayer Intellectual Property GmbH, 40789 Monheim (DE)
(72) Erfinder: Nawroth, Manfred, 51688 Wipperfürth (DE); Capellen, Peter, 47803 Krefeld (DE)
(74) Vertreter: BIP Patents

(56) Entgegenhaltungen:
- EP-A2- 1 303 400
- JP-A- 2004 165 330
- US-A- 4 102 722
- US-A- 5 090 320
- US-A- 5 375 517
- US-A- 5 525 401

## Beschreibung

Die Erfindung betrifft ein Verfahren zur Herstellung von dreidimensional gekrümmten Kunststoffscheiben, welche mit aufgedruckten elektrischen Leitern versehen sind.

Um im Automobilbau das Karosseriegewicht zu reduzieren, werden z.B. Glasscheiben durch transparente Kunststoffscheiben ersetzt. Insbesondere sucht man dabei nach Lösungen, um Glasscheiben mit integrierten Heiz- und/oder Antennenelementen durch leichtere Kunststoffscheiben mit gleicher Funktion zu ersetzen.

Aus dem Stand der Technik sind Verfahren zur Herstellung von Kunststoffscheiben bekannt, in die elektrische Leiterstrukturen eingebettet werden.

So ist aus DE-A 101 47 537 ein Verfahren bekannt, bei dem elektrische Leiter einer Oberfläche einer Kunststofffolie zugeordnet werden, die anschließend mit einer weiteren Kunststoffschicht hinterspritzt oder hinterprägt wird, um einen Scheibenkörper zu bilden. Zum Verlegen der Drähte werden aus dem Stand der Technik bekannte Verfahren verwendet. Beispielsweise wird ein Verlegekopf über die Folienfläche geführt, der die Drähte unter leichtem Druck und mittels Wärme kontinuierlich in die Folienoberfläche eindrückt oder einsteppt. Der Nachteil dieses Verfahrens liegt darin, dass es vergleichsweise zeitaufwändig ist. Ein verbessertes Verfahren zur Einarbeitung der elektrischen Drähte wird in der WO 2006/105887 A beschrieben.

In der US-A 5,525,401 wird ein Verfahren zur Herstellung eines Fahrzeugfensters aus Kunststoff offenbart, bei dessen Herstellung auf eine Oberfläche einer zunächst ebenen dünnen Kunststofffolie eine elektrisch leitfähige Struktur durch Siebdruck aufgebracht wird. Nach dem Aushärten des Siebdruckmusters, das auch einen opaken rahmenförmigen Randstreifen umfassen kann, wird die bedruckte Folie in eine Spritzgießform eingelegt, in der sie eine gekrümmte Raumform annehmen kann. Dann wird ihre bedruckte Seite mit einem Kunststoffsubstrat verbunden, das in die Form eingespritzt wird.

Durch diese Verfahren werden Produkte erhalten, deren leitfähige Strukturen zwischen Folie und dem Scheibenkörper eingekapselt und dadurch gegen Beschädigung gesichert sind, jedoch sind diese mehrstufigen Verfahren umfassend die Schritte Bedrucken oder Belegen von Folien und anschließendes Hinterspritzen relativ aufwändig. Auch steigen durch die Verwendung von Folien die Produktkosten, was für den Einsatz in der Automobil-Serienproduktion einen deutlichen Nachteil darstellt.

Die US-A 2006/045120 beschreibt ein Verfahren und ein Fahrzeugfenster aus Kunststoff, bei dem ein elektrisch leitendes Material mittels einer Düse direkt auf die bereits geformte Scheibe aufgebracht wird. Die Düse ist an einem Roboter befestigt und fährt die gewünschten Struktur entlang der gekrümmten Oberfläche ab, die Position / der Abstand der Düse wird durch Sensoren exakt bestimmt. Der Einsatz einer Düse, die leitfähiges Material direkt auf die Scheibe aufbringt, ist zwar zielgerichtet, vorliegende Muster zeigen aber, dass die optische Qualität nicht zu bestehenden Systemen konkurrieren kann. Das aufgebrachte Material bildet eine unschöne Wulst und um die aufgebrachte Struktur befindet sich ein Sprühnebel - beides lässt sich bis zum jetzigen Zeitpunkt verfahrenstechnisch nicht vermeiden. Weiterhin ist dieses Verfahren sehr zeitaufwändig, die Düse muss die komplette Struktur entlang der Oberfläche abfahren.

Aus dem Stand der Technik ergibt sich die Notwendigkeit, ein vereinfachtes und kostengünstiges Verfahren zur Herstellung einer bedruckten, dreidimensional gekrümmten Kunststoffscheibe bereitzustellen. Insbesondere soll ein Verfahren bereitgestellt werden, mit dem sich elektrisch leitende Heiz- und/oder Antennenelementen auf einfachste Weise aufdrucken lassen.

Kernelement des erfindungsgemäßen Verfahrens ist es, die dreidimensional gekrümmte Kunststoffscheibe für die Dauer des Druckverfahrens durch die Ausübung von Druck oder Zug so zu verformen, dass sie eben oder annähernd eben ist.

In einer Ausführungsform umfasst das erfmdungsgemäße, vereinfachte Verfahren zur Herstellung einer bedruckten dreidimensional gekrümmten Kunststoffscheibe die folgenden Schritte:
a) Vollflächige oder teilflächige Beschichtung einer dreidimensional gekrümmten Kunststoffscheibe aus thermoplastischem Kunststoff
b) Verformen der kompletten Fläche der dreidimensional gekrümmten Kunststoffscheibe oder einer Teilfläche der Scheibe, so dass diese eine ebene oder nahezu ebene Fläche bildet
c) Bedrucken der flach liegenden Kunststoffscheibe mittels Siebdruckverfahren
d) Entlasten der Scheibe und Aushärten des Siebdruckmusters

Die Kunststoffscheibe kann im Spritzgieß- oder im Thermoformverfahren hergestellt werden. In Schritt a) wird diese dreidimensional gekrümmte Kunststoffscheibe dann vollflächig / teilflächig beschichtet. Die Beschichtung gewährleistet die Kratzfestigkeit und die Witterungsstabilität der Kunststoffscheibe.

In Schritt b) wird die Kunststoffscheibe, die optional vorhergehend im Schritt a) beschichtet wurde, verformt: Dazu wird beispielsweise die dreidimensional gekrümmte Kunststoffscheibe umlaufend mittels eines rahmenförmigen Elements auf eine ebene Fläche, beispielsweise einen ebenen Arbeitstisch, gedrückt. Ebenso ist es möglich, die Scheibe durch Ansaugen mit Vakuum auf der zum Druck rückwärtigen Seite der Scheibe zu verformen, wodurch die Notwendigkeit des Drückens mit dem rahmenförmigen Element entfällt. Statt der kompletten Scheibe kann auch nur eine Teilfläche angedrückt werden.

Die nun auf einer Ebene flach anliegende Kunststoffscheibe wird im Schritt c) bedruckt, z.B. mittels Siebdruckverfahren.

Vorzugsweise handelt es sich bei den Druckfarben um elektrisch leitende Siebdruckfarben, wodurch Leiterbahnen aufgedruckt werden, die beispielsweise als Heizelemente oder Antennen genutzt werden können.

Im Schritt d) lässt man die Scheibe durch Entfernen des Drucks bzw. des Sogs entlasten und das Siebdruckmuster aushärten.

Gegebenfalls können die in Schritt b), c) und d) beschriebenen Prozessschritte beliebig oft wiederholt werden, um andere (Sieb)druckmuster zu drucken und/oder mit anderen (Sieb)druckfarben zu bedrucken. Beispielsweise kann um die aufgedruckten Leiterbahnen noch ein rahmenförmiges Siebdruckmuster aufgedruckt werden, oder es kann noch Druck aufgebracht werden, um die elektrischen Leiterbahnen abzudecken und zu schützen. Es ist natürlich auch möglich, vor dem eigentlichen Bedrucken oder auch anstatt des Bedruckens mit den elektrisch leitfähigen Siebdruckfarben das Bauteil auf die gleiche Weise mit anderen Farben oder Strukturen bedrucken, beispielsweise zu Dekorzwecken.

In einer weiteren Ausführungsform wird Schritt a), die Beschichtung der Kunststoffscheibe, erst im Anschluss an das Bedrucken wie in b) - d) beschrieben, durchgeführt. Das Bauteil kann nach der Bedruckung vollflächig oder teilflächig beschichtet werden.

Die Kunststoffscheibe wird aus einem thermoplastischen Kunststoff gefertigt. Je nach Anforderung können transparente oder transluzente Thermoplaste eingesetzt werden. Als Thermoplasten eignen sich z.B. Polycarbonate oder Copolycarbonate auf Basis von Diphenolen, der Poly- oder Copolyacrylate und Poly- oder Copolymethacrylate, vorzugsweise Polymethylmethacrylat, Poly- oder Copolymere mit Styrol, vorzugsweise transparentes Polystyrol oder Polystyrolacrylnitril (SAN), transparente thermoplastische Polyurethane, sowie Polyolefine, vorzugsweise transparente Polypropylentypen, oder Polyolefine auf der Basis von cyclischen Olefinen (z.B. TOPAS^{®}, Ticona), Poly- oder Copolykondensate der Terephthalsäure, vorzugsweise Poly- oder Copolyethylenterephthalat (PET oder CoPET) oder glycol-modifiziertes PET (PETG). Besonders bevorzugte Materialien sind Bisphenol-A-polycarbonat, Copolycarbonate aus Bisphenol-A und 1,1-Bis-(4-hydroxyphenyl)-3,3,5-trimethylcyclohexan, sowie Poly- und Comethylmethacrylate, insbesondere Polymethylmethacrylat (PMMA).

Die Wanddicke der Kunststoffscheibe liegt zwischen 1 und 10 mm, insbesondere 2 - 7 mm. Bei der Kunststoffscheibe kann es sich sowohl um ein Einkomponenten (1K) - als auch um ein Zweikomponenten (2K) - Bauteil handeln, bei dem die transparente Komponente teilweise mit einem zweiten Kunststoff hinterspritzt ist.

Handelt es sich bei der Kunststoffscheibe um ein 2K - Bauteil, so ist die erste Komponente bevorzugt aus einem transparenten Thermoplasten, insbesondere aus einem Polycarbonat oder Polymethylmethacrylat, und die zweite Komponente bevorzugt aus einem Polycarbonat - Blend.

Die Beschichtung hat die Aufgabe, die Kunststoffscheibe sowohl vor Umwelteinflüssen, wie z.B. UV-Einstrahlung und andere durch Bewitterung hervorgerufene Belastungen, als auch gegen mechanische Belastungen, z.B. gegen Abrieb oder Kratzer, zu schützen. Hier sind beispielsweise glasähnliche Oberflächen, z.B. Plasmabeschichtungen, oder handelsübliche Kratzfestlacke, z.B. auf Siloxan-, Polyurethan- oder Acrylatbasis, oder Kombinationen dieser Lacke zu nennen. In einer bevorzugten Ausführungsform handelt es sich bei den Beschichtungen um Systeme auf Basis Polysiloxanlack, die sowohl einschichtig als auch mehrschichtig (mit einer lediglich haftvermittelnden Primerschicht zwischen Substrat und Polysiloxandecklack) sein können. Diese sind u. a. in US-A 4,278,804, US-A 4,373,061, US-A 4,410,594, US-A 5,041,313 und EP-A-1 087 001 beschrieben. Beispielhaft sind hier die kommerziell erhältlichen Systeme der Momentive Performance Materials Inc. Wilton, CT USA wie PHC 587; PHC 587B, PHC 587C; SHP 401 (Primer) / AS 4000 (Topcoat) oder auch SHP 401 (Primer) / AS 4002 (Topcoat) erwähnt sowie KASI Flex^{®} oder Sun Flex^{®}, beide von KRD Coatings, Geesthacht, Deutschland, oder Silvue^{®} MP 100, SDC Coatings, Deutschland, oder Sicralan^{®} MRL von GFO, Schwäbisch Gmünd, Deutschland.

Während des Niederhaltens der Scheibe sollte die Randfaserdehnung, nach den Normen DIN EN ISO 178 bzw. ASTM-D 790-003 bestimmt, im Bauteil im Höchstfall 2%, bevorzugt 1 % und besonders bevorzugt 0,5% nicht überschreiten.

Die Bedruckung kann beispielsweise mit elektrisch leitenden Siebdruckfarben erfolgen. Diese haben vorzugsweise einen Flächenwiderstand, der geringer ist als 100 mOhm/sq/mil (bestimmt mittels der Vier-Punkt-Methode). Anbieter solcher Farben sind zum Beispiel die Fa. DuPont oder die Fa. Acheson.

Die Vorteile des erfindungsgemäßen Verfahrens bestehen darin, dass es sehr einfach durchzuführen ist, dass keine hohen Investitionskosten für die Anlage notwendig sind, und dass das Bedrucken zu einer beliebigen Zeit nach Herstellung und vor Einbau der Kunststoffscheibe erfolgen kann. Dadurch ist das Verfahren einfach, flexibel, schnell und kostengünstig.

Für die so hergestellten, bedruckten und dreidimensional gekrümmten Kunststoffscheiben ist eine Vielzahl von Anwendungen denkbar. Die Vorteile des Verfahrens können natürlich besonders gut bei Automobilverscheibungen ausgenutzt werden, insbesondere Heckverscheibungen und Fahrzeugscheinwerferabdeckungen, bei denen die aufgedruckten elektrisch leitfähigen Strukturen Defroster- / Heizelemente oder Antennen darstellen. Die elektrischen Leiter als Heizeinrichtung sind zweckmäßigerweise mit geeigneten Sensoren und einer geeigneten Regelungselektronik verknüpft, um die Leistungsaufnahme der Heizeinrichtung automatisch zu regeln und mit dem jeweiligen Belastungszustand des Bordnetzes abzustimmen.

Anwendungsbereiche fmden sich auch insgesamt im Bereich von gekrümmten 1K- bzw. 2K-Spritzgussteilen und thermogeformten Spritzguss- und Extrusionsbauteilen, wie z.B. in Scheinwerfer- und Lampenabdeckscheiben und Architekturverscheibungen.

### Ausführungsbeispiele

Das Verfahren wurde an einem dreidimensional gekrümmten Probekörper mit den Abmessungen 1100 mm x 650 mm erprobt. Die Krümmungsradius der Bauteilfläche betrug in Längsrichtung R¹ = 14900 mm und in Querrichtung R² = 5800 mm, es handelte sich somit um eine gewölbte Bauteilfläche. Das Bauteil hatte eine gleichmäßige Wanddicke von 4,5 mm.

Der Probekörper wurde aus Makrolon AG2677 der Fa. Bayer MaterialScience AG im Spritzprägeverfahren hergestellt und anschließend mit einem Lacksystem der Fa. Momentive Perfomance Materials (Primer SHP 401 / Lack AS4000) beidseitig beschichtet.

Um den Siebdruck auf den dreidimensional gekrümmten Probekörper aufzubringen, wurde eine Siebdruckmaschine der Firma Europa-Siebdruckmaschinen-Centrum, Typ ESC-AT-P Halbautomat für den Flachdruck, modifiziert. Ergänzend zur bestehenden Maschine wurde ein rahmenförmiges Element aus Stahl an die motorisch angetriebene Siebrahmenhebung befestigt. Die Dimensionen des rahmenförmigen Elements wurden an die Größe des Bauteils angepasst, so dass während des eigentlichen Druckvorgangs der Probekörper durch das rahmenförmige Element umlaufend flach auf den Drucktisch gepresst wurde. Bei diesem Ausführungsbeispiel ergab sich durch das Niederhalten eine Randfaserdehnung von 0,3 %.

Beim eigentlichen Druckvorgang wurde der dreidimensionale Probekörper mit der Wölbung nach oben auf den Drucktisch gelegt und positioniert. Anschließend wurde die Siebrahmenhebung vertikal nach unten gefahren und das Bauteil durch das daran befestigte rahmenförmige Element flach auf den Drucktisch gedrückt. Parallel sorgten im Drucktisch befindliche Vakuumbohrungen dafür, dass das Bauteil nahezu eben aufliegt. Anschließend erfolgte der aus dem Stand der Technik hinlänglich bekannte Siebdruckschritt. Die Siebrahmenhebung mit dem rahmenförmigen Element wurde nach Abschluss des Siebdrucks vertikal nach oben gefahren und das nun freie Bauteil konnte entnommen werden. Abschließend durchläuft das Bauteil einen Trocknungsprozess, um die Siebdruckfarbe zu trocknen.

Im beschriebenen Falle wurde das Bauteil mit einer leitfähigen Siebdruckfarbe der Fa. DuPont bedruckt. Das Druckbild entsprach einem Standard-Heizfeld von Fahrzeugheckscheiben.

In weiteren Ausführungsbeispielen wurden, um die Schichtdicke des Siebdrucks zu erhöhen und die Leitfähigkeit zu verbessern, an gleichen Bauteilen auf analoge Weise bedruckt, und der Druckschritt - teilweise sogar mehrfach - wiederholt. Bei einigen dieser so erstellten Muster, wurde auf den dazwischen liegenden Trocknungsschritt sogar verzichtet, so dass die Siebdruckfarbe "wet in wet" gedruckt und erst abschließend getrocknet wurde. Je nach Kombination der Druck- und Trocknungsschritte konnten die Schichtdicken der Siebdruckfarbe unterschiedlich dick aufgetragen werden. In jedem Fall konnte auf einfache Weise ein Druckmuster sehr guter Qualität hergestellt werden.

## Patentansprüche

1. Verfahren zur Herstellung einer bedruckten dreidimensional gekrümmten Kunststoffscheibe aus thermoplastischem Kunststoff, **dadurch gekennzeichnet, dass** während der Dauer der Bedruckung die Scheibe so verformt wird, dass sie eben oder annähernd eben ist.

2. Verfahren gemäß Anspruch 1, umfassend die folgenden Schritte:
a) Vollflächige oder teilflächige Beschichtung einer dreidimensional gekrümmten Kunststoffscheibe aus thermoplastischem Kunststoff
b) Verformen der kompletten Fläche der dreidimensional gekrümmten Kunststoffscheibe oder einer Teilfläche der Scheibe, so dass diese eine ebene oder nahezu ebene Fläche bildet
c) Bedrucken der flach liegenden Kunststoffscheibe mittels Siebdruckverfahren
d) Entlasten der Scheibe und Aushärten des Siebdruckmusters

3. Verfahren gemäß Anspruch 2, **dadurch gekennzeichnet, dass** die Schritte b - d) mehrfach wiederholt werden.

4. Verfahren gemäß Anspruch 2 oder 3, **dadurch gekennzeichnet, dass** Schritt a) erst nach den Schritten b - d) oder einer mehrfachen Wiederholung der Schritte b - d) durchgeführt wird.

5. Verfahren gemäß einem der Ansprüche 2 - 4, **dadurch gekennzeichnet, dass** die Verformung durch Drücken auf eine ebene Fläche mit einem rahmenförmigen Element erfolgt.

6. Verfahren gemäß einem der Ansprüche 2 - 4, **dadurch gekennzeichnet, dass** die Verformung der Scheibe durch Ansaugen mit Vakuum auf der zum Druck rückwärtigen Seite der Scheibe erfolgt.

7. Verfahren gemäß einem der Ansprüche 2 - 4, **dadurch gekennzeichnet, dass** die Verformung der Scheibe durch Ansaugen mit Vakuum auf der zum Druck rückwärtigen Seite der Scheibe und durch Drücken auf eine ebene Fläche mit einem rahmenförmigen Element erfolgt.

8. Verfahren gemäß einem der Ansprüche 1 - 7, **dadurch gekennzeichnet, dass** die die Bedruckung zum Aufdrucken von elektrischen Leiterbahnen und / oder Dekorzwecken erfolgt.

9. Verfahren nach einem der Ansprüche 1 und 2, **dadurch gekennzeichnet, dass** die Kunststoffscheibe durch Spritzgießen, Spritzprägen oder Thermoformen hergestellt wurde.

10. Verfahren nach Anspruch 9, **dadurch gekennzeichnet, dass** die thermoplastische Kunststoffscheibe aus einem transparenten Thermoplasten, insbesondere aus einem Polycarbonat oder Polymethylmethacrylat ist.

11. Verfahren nach Anspruch 9, **dadurch gekennzeichnet, dass** die Kunststoffscheibe im Zweikomponentenspritzguss hergestellt wurde.

12. Verfahren nach Anspruch 11, **dadurch gekennzeichnet, dass** die thermoplastische Kunststoffscheibe aus einem transparenten Thermoplasten, insbesondere aus einem Polycarbonat oder Polymethylmethacrylat ist und die zweite Komponente ein Polycarbonat-Blend ist.

13. Verfahren nach Anspruch 9, **dadurch gekennzeichnet, dass** die Kunststoffscheibe 1 - 10 mm, insbesondere 2 - 7 mm dick ist.

## Claims

1. Process for the production of a printed three-dimensionally curved plastics panel made of thermoplastic, **characterized in that** during the printing time the panel is deformed in such a way that it is flat or approximately flat.

2. Process according to Claim 1, comprising the following steps:
a) coating all or part of the area of a three-dimensionally curved plastics panel made of thermoplastic
b) deforming the entire area of the three-dimensionally curved plastics panel or part of the area of the panel, in such a way that this forms a flat or almost flat area
c) using screen-printing processes to print the plastics panel while it is lying flat
d) removing load from the panel and hardening the screen-print pattern.

3. Process according to Claim 2, **characterized in that** the steps b) - d) are repeated a number of times.

4. Process according to Claim 2 or 3, **characterized in that** step a) is carried out only after the steps b) - d), or after steps b) - d) are repeated a number of times.

5. Process according to any of Claims 2 to 4, **characterized in that** the deformation is achieved by using a frame-like element to exert pressure onto a flat area.

6. Process according to any of Claims 2 to 4, **characterized in that** the deformation of the panel is achieved by using vacuum to apply suction to that side of the panel that faces away from the print.

7. Process according to any of Claims 2 to 4, **characterized in that** the deformation of the panel is achieved by using vacuum to apply suction to that side of the panel that faces away from the print, and by using a frame-like element to exert pressure onto a flat area.

8. Process according to any of Claims 1 to 7, **characterized in that** the purpose of the printing is to apply electrical conductor tracks and/or is decorative.

9. Process according to Claim 1 or 2, **characterized in that** the plastics panel has been produced via injection moulding, injection-compression moulding or thermoforming.

10. Process according to Claim 9, **characterized in that** the thermoplastic plastics panel is composed of a transparent thermoplastic, in particular of a polycarbonate or polymethyl methacrylate.

11. Process according to Claim 9, **characterized in that** the plastics panel has been produced by two-component injection moulding.

12. Process according to Claim 11, **characterized in that** the thermoplastic plastics panel is composed of a transparent thermoplastic, in particular of a polycarbonate or polymethyl methacrylate, and the second component is a polycarbonate blend.

13. Process according to Claim 9, **characterized in that** the thickness of the plastics panel is from 1 to 10 mm, in particular from 2 to 7 mm.

## Revendications

1. Procédé pour la fabrication d'une plaque en matériau synthétique imprimée, incurvée en 3 dimensions en matériau synthétique thermoplastique, **caractérisé en ce que** la plaque est déformée pendant la durée de l'impression de manière telle qu'elle est plane ou quasiment plane.

2. Procédé selon la revendication 1, comprenant les étapes suivantes :
a) revêtement sur tout la surface ou une partie de surface d'une plaque en matériau synthétique incurvée en 3 dimensions en matériau synthétique thermoplastique,
b) déformation de la surface complète de la plaque en matériau synthétique incurvée en 3 dimensions ou d'une surface partielle de la plaque, de manière telle qu'elle présente une surface plane ou quasiment plane
c) impression de la plaque en matériau synthétique à plat par un procédé de sérigraphie
d) relâchement de la plaque et durcissement du motif sérigraphié.

3. Procédé selon la revendication 2, **caractérisé en ce que** les étapes b-d) sont répétées plusieurs fois.

4. Procédé selon la revendication 2 ou 3, **caractérisé en ce que** l'étape a) n'est réalisée qu'après les étapes b-d) ou qu'après une répétition multiple des étapes b-d).

5. Procédé selon l'une quelconque des revendications 2 à 4, **caractérisé en ce que** la déformation a lieu par impression sur une surface plane à l'aide d'un élément en forme de cadre.

6. Procédé selon l'une quelconque des revendications 2 à 4, **caractérisé en ce que** la déformation de la plaque a lieu par aspiration par un vide sur la face arrière de la plaque par rapport à l'impression.

7. Procédé selon l'une quelconque des revendications 2 à 4, **caractérisé en ce que** la déformation a lieu par aspiration par un vide sur la face arrière de la plaque par rapport à l'impression et par compression sur une surface plane à l'aide d'un élément en forme de cadre.

8. Procédé selon l'une quelconque des revendications 1 à 7, **caractérisé en ce que** l'impression a lieu pour l'impression de pistes conductrices électriques et/ou à des fins décoratives.

9. Procédé selon l'une quelconque des revendications 1 et 2, **caractérisé en ce que** la plaque en matériau synthétique a été produite par moulage par injection, moulage par injection-compression ou thermoformage.

10. Procédé selon la revendication 9, **caractérisé en ce que** la plaque en matériau synthétique thermoplastique est constituée par un thermoplastique transparent, en particulier un polycarbonate ou un poly(méthacrylate de méthyle).

11. Procédé selon la revendication 9, **caractérisé en ce que** la plaque en matériau synthétique a été produite par un moulage par injection à deux composants.

12. Procédé selon la revendication 11, **caractérisé en ce que** la plaque en matériau synthétique thermoplastique est constituée par un thermoplastique transparent, en particulier un polycarbonate ou un poly(méthacrylate de méthyle) et le deuxième composant est un mélange de polycarbonates.

13. Procédé selon la revendication 9, **caractérisé en ce que** la plaque en matériau synthétique présente une épaisseur de 1-10 mm, en particulier de 2-7 mm.
